# EUROPÄISCHE PATENTSCHRIFT

(11) **EP 0 821 755 B1**
(45) Veröffentlichungstag und Bekanntmachung des Hinweises auf die Patenterteilung: **29.11.2000**
(21) Anmeldenummer: 96909977.9
(22) Anmeldetag: 18.04.1996
(51) Int. Cl.: E04B 1/66, E04D 13/16

(54) **DAMPFBREMSE FÜR DEN EINSATZ ZUR WÄRMEDÄMMUNG VON GEBÄUDEN**
VAPOUR BARRIER FOR USE IN THE HEAT INSULATION OF BUILDINGS
BARRIERE DE VAPEUR SERVANT A ISOLER DES BATIMENTS CONTRE LES EFFETS DE LA CHALEUR

(30) Priorität: 19.04.1995 DE 19514420
(43) Veröffentlichungstag der Anmeldung: 04.02.1998
(73) Patentinhaber: FRAUNHOFER-GESELLSCHAFT ZUR FÖRDERUNG DER ANGEWANDTEN FORSCHUNG E.V., 80636 München (DE)
(72) Erfinder: KÜNZEL, Hartwig, D-83626 Valley (DE); GROSSKINSKY, Theo, D-83607 Holzkirchen (DE)
(74) Vertreter: Pfenning, Meinig & Partner
(86) Internationale Anmeldenummer: DE9600705
(87) Internationale Veröffentlichungsnummer: WO9633321

(56) Entgegenhaltungen:
- EP-A- 0 046 942
- EP-A- 0 217 717
- DE-A- 3 235 246
- DE-A- 3 423 766
- FR-A- 2 476 669
- GB-A- 1 598 807
- US-A- 3 445 322
- DATABASE WPI Derwent Publications Ltd., London, GB; AN 87-1333387 XP002008522 & JP,A,62 074 648 (MITSUBISHI MONSATO KK) , 6.April 1987

## Beschreibung

Die Erfindung betrifft eine raumseitig angeordnete Dampfbremse für den Einsatz zur Wärmedämmung von Gebäuden, insbesondere für Wärmedämmaßnahmen beim Neubau und bei der Sanierung von Altbauten. Eine solche Dampfbremse ist aus der DE-A-3 235 246 bekannt.

Zur Verringerung des Kohlendioxidausstoßes, der durch die Heizung von Gebäuden entsteht, werden Wärmedämmaßnahmen beim Bau neuer Gebäude und bei der Altbausanierung durchgeführt. Aus für den Bauherrn stets zu beachtender ökonomischer Sicht, ist hierbei auch die Kostenfrage zu berücksichtigen. Außerdem ist dabei das äußere Erscheinungsbild des Gebäudes ein wesentlicher Faktor, der ebenfalls eine Begrenzung des tatsächlich Machbaren darstellt. So können beispielsweise solche Wärmedämmaßnahmen an Gebäuden, die über ein Sichtfachwerk verfügen, nur durch innenliegende Dämmschichten durchgeführt werden. Die erträgliche Feuchtebelastung des Fachwerkholzes muß dabei insbesondere unter winterlichen Bedingungen durch die mögliche Dampfdiffusion auch durch die raumseitige Dampfbremse gesichert werden. Im Gegensatz dazu muß in den Sommermonaten die durch die Fugen zwischen den Holzständern und der Ausfachung eindringende Regenfeuchte auch nach innen austrocknen können, um trotz eines verbesserten Wärmdämmverhaltens auch eine lange Lebensdauer des für das Fachwerk verwendeten Holzes zu sichern.

Ähnliche Schwierigkeiten treten auch bei der nachträglichen Vollsparrendämmung bei Stelldächern mit einer dampfdichten Vordeckung (z.B. Dachpappe auf Holzschalung) auf. So zeigten Untersuchungen des Fraunhofer Institutes für Bauphysik, daß bei innen angebrachten Dampfbremsen mit einem Wasserdampf-Diffusionswiderstand (s_{d}-Wert), der kleiner als 10 m diffusionsäquivalente Luftschichtdicke ist, insbesondere bei nach Norden ausgerichteten Dächern, die Austrocknung der Holzschalung im Sommer nicht ausreichend ist, um eine unbedenkliche Holzfeuchtesituation zu erreichen. So können raumseitig angebrachte Dampfsperren Feuchteanreicherungen, die beispielsweise durch Konvektion hervorgerufen werden, nicht mehr in ausreichendem Maße abführen.

Ausgehend von diesen genannten Nachteilen, ist es Aufgabe der Erfindung, eine raumseitige Dampfbremse zu schaffen, die in der Lage ist, unter verschiedenen Umgebungsbedingungen, variabel im Einsatz, einen Wasserdampfaustausch zwischen der Raumluft und dem Inneren eines Bauteils zu sichern, der Beschädigungen der verwendeten Baumaterialien durch Feuchtigkeit weitestgehend ausschließt.

Erfindungsgemäß wird diese Aufgabe durch die im kennzeichnenden Teil des Patentanspruchs 1 genannten Merkmale gelöst.

Weiterbildungen und Ausgestaltungen der Erfindung ergeben sich bei Verwendung der in den untergeordneten Ansprüchen genannten Merkmale.

Die erfindungsgemäße raumseitige Dampfbremse, die man auch als "feuchte adaptive Dampfbremse" bezeichnen kann, verwendet als wesentliches Material eines, das einen von der Umgebungsfeuchte abhängigen Wasserdampf-Diffusionswiderstand aufweist und für den Einsatz beim Bau in Gebäuden eine ausreichende Zug- und Druckfestigkeit aufweist.

Das in Form einer Folie oder als Beschichtung auf einem Trägermaterial eingesetzte Material für die Dampfbremse soll bei einer relativen Feuchte der die Dampfbremse umgebenden Atmosphäre im Bereich zwischen 30 % und 50 % einen Wasserdampf-Diffusionswiderstandswert (s_{d}-Wert) von 2 bis 5 m einer diffusionsäquivalenten Luftschichtdicke und bei einer relativen Feuchte im Bereich von 60 % bis 80 %, wie er beispielsweise für die Sommermonate typisch ist, einen Wasserdampf-Diffusionswiderstand (s_{d}-Wert), der kleiner als 1 m diffusionsäquivalente Luftschichtdicke ist, aufweisen.

Dies führt dazu, daß unter winterlichen Bedingungen ein höherer Wasserdampf-Diffusionswiderstand als unter sommerlichen Verhältnissen erreicht wird. Dadurch kann die Austrocknung im Sommer begünstigt werden, ohne daß unter winterlichen Bedingungen die Feuchtezufuhr einen Wert annehmen kann, der eine Beeinträchtigung der verwendeten Materialien und des Gebäudes an sich hervorrufen kann.

Die Erfindung kann neben den bereits bei den Nachteilen des Standes der Technik genannten Einsatzzwecken auch bei Metalldächern oder Holzständerkonstruktionen verwendet werden und auch dort neben der Verbesserung der Wärmedämmung zur Senkung der Baukosten führen.

Als Material für die Dampfbremse, das die gewünschten Eigenschaften aufweist, kann beispielsweise ein Polyamid 6, ein Polyamid 4 oder Polyamid 3, wie sie insbesondere aus BIEDERBICK, K., "Kunststoffe - kurz und bündig", Vogel-Verlag Würzburg, bekannt sind, verwendet werden. Diese Polyamide werden als Folien eingesetzt und weisen die geforderten Eigenschaften in bezug auf den Wasserdampf-Diffusionswiderstand immanent auf. Außerdem verfügen sie über die im Einsatz in Gebäuden erforderlichen Festigkeiten, so daß sie ohne zusätzlichen Aufwand einsetzbar sind. Die Dicke der Folien kann im Bereich von 10 µm bis 2 mm, bevorzugt im Bereich von 20 µm bis 100 µm liegen.

Es können jedoch auch andere Materialien eingesetzt werden, die eine nicht ausreichende Festigkeit aufweisen und auf geeignete Trägermaterialien aufbringbar sind. Die Trägermaterialien weisen dabei bevorzugt einen geringen Wasserdampf-Diffusionswiderstand auf, und die geforderten Eigenschaften der erfindungsgemäßen Dampfbremse werden im wesentlichen von der Beschichtung bewirkt.

Als Materialien für den bzw. die Träger können faserverstärkte Zellulosematerialien, wie beispielsweise Papierbahnen, Folien aus Kunstfaserspinngeweben oder auch perforierte Polyethylenfolien eingesetzt werden.

Das Material kann auch als Beschichtung auf einem Trägermaterial vorliegen. Die Beschichtung kann dabei einseitig auf das Trägermaterial, aber auch in besonderen Fällen zwischen zwei Trägermaterialschichten sandwichartig aufgenommen werden. Im letzten Fall wird das Beschichtungsmaterial von beiden Seiten wirksam gegen mechanischen Angriff geschützt und kann dadurch über einen langen Zeitraum die gewünschte Wasserdampfdiffusion garantieren. Es können auch mehrere solcher Schichtaufbauten übereinandergelegt aufgebaut werden.

Für die Beschichtung des Trägermaterials können verschiedene Stoffe und Materialien eingesetzt werden. So können beispielsweise mit geeigneten Beschichtungsverfahren Polymere, wie z.B. modifizierte Polyvinylalkohole, aufgetragen werden. Dabei unterscheidet sich der Wasserdampf-Diffussionswiderstand, gemessen nach DIN 52615, um mehr als eine Zehnerpotenz bei einer trockenen und einer feuchten Umgebung.

Es können aber auch Kunststoffdispersionen, Methylcellulose, Leinölalkyd, Knochenleim oder Proteinderivate als Beschichtungsmaterial für den Träger verwendet werden.

Im Falle der einseitigen Beschichtung des Trägermaterials kann diese auf der Seite aufgebracht werden, auf der kein oder nur ein geringer Schutz gegen mechanische Beeinflussung erforderlich ist. Die Montage der erfindungsgemäßen Dampfbremse kann in diesem Fall so erfolgen, daß das schützende Trägermaterial zu der dem Raum zugewandten oder zu der dem Raum abgewandten Seite zeigt.

Nachfolgend soll die Erfindung an einem Beispiel näher erläutert werden.

Dabei wird die erfindungsgemäße Dampfbremse allein aus einer Folie, die aus Polyamid 6 besteht, gebildet. Es wurden Versuche mit einer Foliendicke von 50 µm durchgeführt. Die verwendeten Polyamid-6-Folien werden zur Zeit von der Firma MF-Folien GmbH in Kempten, DE, hergestellt.

### Hygrisches Verhalten im Laborversuch

Der Dampfdiffusionswiderstand der feuchteadaptiven Dampfbremse wurde gemäß DIN 52 615 im Trockenbereich (3/50 % relative Feuchte (r.F)) und im Feuchtbereich (50/93 % r.F.) sowie in zwei dazwischenliegenden Feuchtebereichen (33/50 % und 50/75 % r.F.) bestimmt. Das Ergebnis für die diffusionsäquivalente Luftschichtdicke (s_{d}-Wert) der Dampfbremse mit einer Dicke von 50 µm ist in Abhängigkeit von der im Versuch herrschenden mittleren relativen Feuchte in Figur 1 dargestellt. Zwischen dem s_{d}-Wert im Trocken- und im Feuchtbereich liegt mehr als eine Zehnerpotenz, so daß auch unter praktischen Raumluftbedingungen, die sich zwischen 30 % und 50 % im Winter und zwischen etwa 60 % und 70 % im Sommer bewegen, eine deutliche Steuerbarkeit der Diffusionsströme durch die Dampfbremse zu erwarten ist.

### Praktisches Anwendungsbeispiel

Rechnerische Untersuchungen haben gezeigt, daß Steildächer mit dampfdichten Unterdächern nach Einbau einer 10 cm bis 20 cm dicken Zwischensparren-Volldämmung aus Mineralfaser trotz raumseitiger Dampfbremse innerhalb weniger Jahre so feucht werden können, daß Schäden unvermeidbar sind. Besonders kritisch ist die Situation bei hohen Raumluftfeuchten, die beispielsweise zwischen 50 % r.F. im Januar und 70 % r.F. im Juli variieren, wenn gleichzeitig die kurzwelligen Strahlungsgewinne durch Nordorientierung relativ gering ausfallen. Im folgenden wird deshalb der Einfluß der feuchteadaptiven Dampfbremse auf den langfristigen Feuchtehaushalt solcher Konstruktionen unter Holzkirchner Klimabedingungen rechnerisch mit Hilfe eines bereits mehrfach experimentell verifizierten Verfahrens abgeschätzt.

Ausgehend von einem ungedämmten, nordorientieren Steildach (28° Neigung) mit Holzschalung, Bitumenpappe und Ziegeleindeckung, das sich mit seiner Umgebung im hygroskopischen Gleichgewicht befindet, ist das Feuchteverhalten nach Einbau einer Zwischensparrendämmung mit einer herkömmlichen und mit der feuchteadaptiven raumseitigen Dampfbremse in Fig. 2 dargestellt. Oben ist der Verlauf der Gesamtfeuchte im Dach und unten der Verlauf der Holzfeuchte der Schalungsbretter über einen Zeitraum von 10 Jahren aufgezeichnet. Während die Feuchte im Dach mit der herkömmlichen Dampfbremse unter jahreszeitlichen Schwankungen rasch ansteigt, wobei bereits im ersten Jahr langfristig bedenkliche Holzfeuchtewerte (> 20 M.-%) auftreten, ist im Dach mit der feuchteadaptiven Dampfbremse keine Feuchteakkumulation feststellbar. Im Sommer fällt dort die Holzfeuchte stets unter 20 M-%, so daß hier keine Feuchteschäden zu befürchten sind.

Die feuchteadaptive Dampfbremse eröffnet somit die Möglichkeit, Steildächer im Altbaubereich ohne großes Schadensrisiko kostengünstig zu dämmen.

## Patentansprüche

1. Raumseitig angeordnete Dampfbremse für den Einsatz zur Wärmedämmung von Gebäuden,
dadurch **gekennzeichnet**,
daß zumindest ein Teil der Dampfbremse aus einem Material, das einen von der Umgebungsfeuchte abhängigen Wasserdampf-Diffusionswiderstand aufweist, gebildet ist, mit der Maßgabe, daß das Material bei einer relativen Feuchte der die Dampfbremse umgebenden Atmosphäre im Bereich von 30 % bis 50 % einen Wasserdampf-Diffusionswiderstand s_{d}-Wert von 2 bis 5 m diffusionsäquivalente Luftschichtdicke und bei einer relativen Feuchte im Bereich von 60 % bis 80 % einen Wasserdampf-Diffusionswiderstand s_{d}-Wert, der < 1 m diffusionsäquivalente Luftschichtdicke ist, aufweist.

2. Raumseitig angeordnete Dampfbremse nach Anspruch 1,
dadurch gekennzeichnet, daß das Material eine Folie ist.

3. Raumseitig angeordnete Dampfbremse nach Anspruch 2,
dadurch gekennzeichnet, daß die Folie ausgewählt ist aus Polyamid 6, Polymid 4 oder Polyamid 3.

4. Raumseitig angeordnete Dampfbremse nach Anspruch 2 oder 3,
dadurch gekennzeichnet, daß die Folie eine Dicke von 10 µm bis 2 mm, bevorzugt von 20 Um bis 100 µm hat.

5. Raumseitig angeordnete Dampfbremse nach Anspruch 1,
dadurch gekennzeichnet, daß das Material eine auf ein Trägermaterial aufgebrachte Polymerbeschichtung ist.

6. Raumseitig angeordnete Dampfbremse nach Anspruch 5,
dadurch gekennzeichnet, daß das Polymer für die Polymerbeschichtung ausgewählt ist aus Polyvinylalkohol, Kunststoffdispersion, Methylcellulose, Leinölalkyd, Knochenleim oder Proteinderivaten.

7. Raumseitig angeordnete Dampfbremse nach einem der Ansprüche 1 bis 6,
dadurch gekennzeichnet, daß das Material auf einem Trägermaterial mit einem geringen Wasserdampf-Diffusionswiderstand als Beschichtung aufgebracht ist.

8. Raumseitig angeordnete Dampfbremse nach einem der Ansprüche 1 bis 7,
dadurch gekennzeichnet, daß das Material zwischen zwei Schichten eines Trägermaterials mit geringem Wasserdampf-Diffusionswiderstand sandwichartig aufgenommen ist.

9. Raumseitig angeordnete Dampfbremse nach mindestens einem der Ansprüche 1 bis 8,
dadurch gekennzeichnet, daß das Trägermaterial ausgewählt ist aus einem faserverstärkten Zellulosematerial.

## Claims

1. A vapour barrier for use in the thermal insulation of buildings and arranged on the interior side,
characterized in that
at least part of the vapour barrier has been formed from a material whose resistance to water-vapour diffusion depends on the ambient humidity, with the proviso that when the relative humidity of the atmosphere surrounding the vapour barrier is within the range from 30% to 50% the water-vapour diffusion resistance sd value of the material is from 2 to 5 m diffusion-equivalent air-layer thickness and when the relative humidity is within the range from 60% to 80% the water-vapour diffusion resistance s_{d} value of the material is < 1 m diffusion-equivalent air-layer thickness.

2. Vapour barrier arranged on the interior side and according to Claim 1,
characterized in that the material is a film.

3. Vapour barrier arranged on the interior side and according to Claim 2,
characterized in that the film has been selected from nylon-6, nylon-4 and nylon-3.

4. Vapour barrier arranged on the interior side and according to Claim 2 or 3,
characterized in that the thickness of the film is from 10 µm to 2 mm, preferably from 20 µm to 100 µm.

5. Vapour barrier arranged on the interior side and according to Claim 1,
characterized in that the material is a polymer coating applied to a support material.

6. Vapour barrier arranged on the interior side and according to Claim 5,
characterized in that the polymer for the polymer coating has been selected from polyvinyl alcohol, a synthetic-polymer dispersion, methylcellulose, linseed oil alkyd, bone glue and protein derivatives.

7. Vapour barrier arranged on the interior side and according to any of Claims 1 to 6,
characterized in that the material has been applied on a support material with a low water-vapour diffusion resistance, as a coating.

8. Vapour barrier arranged on the interior side and according to any of Claims 1 to 7,
characterized in that the material has been placed to form a sandwich between two layers of a support material with low water-vapour diffusion resistance.

9. Vapour barrier arranged on the interior side and according to any of Claims 1 to 8,
characterized in that the support material has been selected from fibre-reinforced cellulose materials.

## Revendications

1. Barrière à la vapeur disposée côté pièce pour la réalisation d'isolation thermique de bâtiments, caractérisée en ce qu'une partie au moins de ladite barrière à la vapeur est formée à partir d'un matériau présentant une résistance à la diffusion de la vapeur d'eau dépendante de l'humidité environnante; à condition que ledit matériau présente, sous une humidité relative de l'atmosphère environnant ladite barrière à la vapeur située dans la plage allant de 30% à 50%, une valeur S_{d} de la résistance à la diffusion de la vapeur d'eau de 2 à 5 m d'épaisseur de couche d'air présentant une diffusion équivalente, et, sous une humidité relative située dans la plage allant de 60% à 80%, une valeur, Sd, de la résistance à la diffusion de la vapeur d'eau inférieure à 1 m d' épaisseur de couche d'air présentant une diffusion équivalente.

2. Barrière à la vapeur selon la revendication 1 caractérisée en ce que ledit matériau est une feuille.

3. Barrière à la vapeur selon la revendication 2, caractérisée en ce que ladite feuille est choisie parmi une feuille de polyamide 6, de polyamide 4 ou de polyamide 3.

4. Barrière à la vapeur selon la revendication 2 ou la revendication 3, caractérisée en ce que la feuille présente une épaisseur de 10 micromètres à 2 millimètres, de préférence de 20 micromètres à 100 micromètres.

5. Barrière à la vapeur selon la revendication 1, caractérisée en ce que ledit matériau est une couche de polymère appliquée sur un matériau support.

6. Barrière à la vapeur selon la revendication 5, caractérisée en ce que ledit polymère pour la couche de polymère est choisi dans le groupe constitué d'un poly(alcool vinylique), d'une dispersion de plastique, d'une métylcellulose, d'un alkyde dérivé de l'huile de lin, de gélatine ou de dérivés de protéine.

7. Barrière à la vapeur selon l'une quelconque des revendications 1 à 6, caractérisée en ce que ledit matériau est appliqué sous forme de couche sur un matériau de support présentant une faible résistance à la diffusion de la vapeur d'eau.

8. Barrière à la vapeur selon l'une quelconque des revendications 1 à 7, caractérisée en ce que ledit matériau est inséré en sandwich entre deux couches d'un matériau de support présentant une faible résistance à la diffusion de la vapeur d'eau.

9. Barrière latérale selon au moins l'une quelconque des revendications 1 à 8, caractérisée en ce que le matériau support est choisi parmi les matériaux de cellulose renforcés par des fibres.
